# FASCICULE DE BREVET EUROPEEN

(11) **EP 0 086 188 B1**
(45) Date de publication et mention de la délivrance du brevet: **16.04.1986**
(21) Numéro de dépôt: 83870008.6
(22) Date de dépôt: 31.01.1983
(51) Int. Cl.: E01C 23/03, E01C 11/24, E01C 19/43

(54) **Procédé de dénudage d'une dalle de béton**
Verfahren zur Strukturblosslegung einer Betonplatte
Process for baring a concrete slab

(30) Priorité: 08.02.1982 BE 207255
(43) Date de publication de la demande: 17.08.1983
(73) Titulaire: Buys, Romain Jean-Baptiste, B-9360 Buggenhout (BE); Manouvrier, Jean-Aimé, B-1330 Rixensart (BE)
(72) Inventeur: Buys, Romain Jean-Baptiste, B-9360 Buggenhout (BE); Manouvrier, Jean-Aimé, B-1330 Rixensart (BE)
(74) Mandataire: De Brabanter, Maurice

## Description

La présente invention concerne un procédé de traitement de surface d'une dalle de béton routier, suivant lequel on répand sur la dalle fraîchement mise en oeuvre, un agent retardateur de prise de surface du béton et on élimine une couche supérieure de mortier au moyen d'une brosse.

Le procédé a pour but d'éliminer la couche supérieure de mortier de la dalle de béton, entre les granulats en vue d'obtenir un béton rugueux. Il s'applique particulièrement au finissage du revêtement d'une route en béton, afin de conférer à celle-ci de bonnes caractéristiques anti-dérapantes. L'invention concerne également un dispositif conçu pour mettre en oeuvre le procédé suivant l'invention.

On connaît un procédé de dénudage mécanique du béton qui consiste à éliminer le mortier de surface, lorsque le phénomène de prise a commencé, à l'aide d'une brosse rotative alimentée en eau par son axe. Le mortier enlevé est projeté dans un bac récepteur d'où il est refoulé latéralement par une chaîne à raclettes.

L'inconvénient de ce procédé réside dans le fait que la machine qui porte les brosses rotatives doit nécessairement être montée à cheval sur la dalle de béton.

Or, comme la largeur de la dalle de béton peut atteindre environ 12 mètres, le montage en porte- à-faux exige un châssis suffisamment solide que pour reprendre le poids et les efforts des brosses rotatives s'étendant sur toute la largeur de la dalle ainsi que le poids du bac récepteur du béton enlevé par les brosses et de la chaîne à raclettes destinée à éliminer le béton latéralement.

Un second inconvénient de ce procédé connu réside dans la difficulté de déterminer le moment où il doit être mis en œuvre. Ce moment est difficile à choisir parce que le délai de prise du béton est étroitement lié aux variations inévitables dé teneur en eau du béton frais, aux variations des conditions atmosphériques et, en particulier, à la température ambiante, à l'action du vent et du soleil, qui influencent le processus de prise à la surface du béton.

Le délai de prise du béton peut, en effet, varier dans de larges limites, comprises entre 1 et 15 heures, et même plus, si la température est basse.

Un autre inconvénient des procédés connus consiste dans le fait qu'il est difficile de communiquer à la machine de dénudage chimique la cadence de déchargement des camions de béton qui alimentent la machine de pose du béton.

On connaît également par la demande de brevet d'invention FR-A-2473579 un procédé de dénudage chimique du béton qui consiste à appliquer très régulièrement une solution aqueuse à 15 % de sucre à raison de 200 à 250 g de solution par mètre carré à la surface d'une dalle de béton fraîchement coulée. Cette solution d'eau sucrée retarde la prise du ciment dans la couche supérieure de la dalle. Au bout de cinq à douze heures, selon les conditions atmosphériques, on élimine la couche supérieure de béton par brossage ou par des jets de sable ou d'eau.

Les inconvénients sont analogues à ceux décrits ci-dessus. Ainsi, il est encore difficile de prévoir le moment opportun pour éliminer le mortier de la couche superficielle dont la prise a été retardée.

De plus, le délai maximum du retard de prise est limité pour ce procédé. Ceci peut obliger à travailler de nuit.

En outre, le procédé ne peut pas être utilisé par temps pluvieux. Il y a en effet un risque de lavage de l'agent retardateur de prise par la pluie.

Enfin, pour éviter la formation de fissures dans le béton, on doit pulvériser sur celui-ci, après répandage de l'agent retardateur de prise, des produits de cure constitués entre autres de latex. Ces produits empêchent l'évaporation de l'eau à la surface supérieure de la dalle de béton. Or, les produits de cure sont assez coûteux. Ils n'offrent une protection qu'après séchage, c'est-à-dire qu'après formation d'une fine pellicule devenue imperméable à l'eau. Tant qu'ils n'ont pas séché, ils peuvent donc être délavés par la pluie.

On connaît enfin, par un article intitulé « Afwerking van het oppervlak van een beton- weg publié dans la revue WEGEN, vol. 49, n° 6, juin 1975 par SHAGEN différentes méthodes possibles pour traiter la surface d'une dalle de béton.

L'article mentionne l'épandage de sable sur ladite dalle. Ce sable est maintenu humide par pulvérisation à l'aide d'eau. L'article décrit également l'utilisation de nattes de polyester que l'on maintient humide, ou encore la mise en place d'une couverture de paille sur la dalle, mais alors en combinaison avec un produit de cure.

L'article enseigne également que pour assurer un degré d'humidité idéal au durcissement du béton, il faut pulvériser finement une certaine quantité d'eau sur la dalle ou recouvrir celle-ci de feuilles imperméables à l'eau.

L'article reconnaît enfin, que le procédé le plus courant consiste à combiner la pulvérisation d'un produit de cure et la mise en place d'un toit mobile afin d'empêcher un délavement éventuel par la pluie ou, en protégeant la dalle de béton des rayons du soleil, éviter un séchage trop rapide.

Ce procédé connu ne protège cependant pas la dalle de béton de l'action du vent qui, en influençant la vitesse d'évaporation de l'eau, influence le processus de prise à la surface du béton. Il n'assure pas une constance suffisamment rigoureuse du délai entre la pulvérisation de l'agent retardateur de prise et le brossage.

La présente invention vise à remédier aux inconvénients des procédés précités. Elle a pour objet un procédé de dénudage chimique d'une dalle de béton routier selon la revendication 1.

L'invention a également pour objet une machine pour mettre en oeuvre le procédé décrit ci-dessus. Cette machine, comprenant un châssis, monté à cheval sur une dalle de béton et une rampe de pulvérisation s'étendant sur toute la largeur de la dalle susdite, est essentiellement caractérisée en ce qu'elle comprend au voisinage immédiat de la rampe, des moyens de support d'un mandrin destiné à porter un rouleau de feuille de matière plastique.

Dautres particularités et détails de l'invention apparaîtront au cours de la description des dessins annexés qui représentent schématiquement et à titre non limitatif, une forme de réalisation du dispositif suivant l'invention.

Dans ces dessins :
la figure 1 montre debout une machine pour la mise en oeuvre du procédé de dénudage chimique d'une dalle de béton suivant l'invention ;
la figure 2 est une vue en élévation latérale de la machine représentée à la figure 1 ;
la figure 3 montre la paire de galets destinés à porter le mandrin du rouleau de feuille de matière plastique et le rouleau tendeur.

Dans ces figures, les mêmes notations de référence désignent des éléments identiques.

Comme montré à la figure 1, la machine pour la mise en oeuvre d'un procédé de dénudage chimique d'une dalle de béton suivant l'invention comporte un châssis désigné dans son ensemble par la notation de référence 1 et monté à cheval sur une dalle de béton 2 fraîchement coulée.

La machine est utilisée à la suite d'une machine compacteuse-finisseuse, non représentée, mise en oeuvre pour poser et lisser une dalle de béton 2.

Ce châssis porte une rampe de pulvérisation 3, s'étendant sur toute la largeur de la dalle 2. Il comprend également des moyens de support 4 constitués d'une paire de galets de diamètre semblable, monté le long de chacune des faces latérales de la machine, à des hauteurs identiques, de manière à porter un rouleau 5 de matière plastique en permettant à celui-ci de tourner autour d'un axe sensiblement horizontal I-l'.

La distribution de l'agent retardateur de prise est effectuée par pulvérisation à l'aide d'une rampe d'arrosage de type agricole, reliée à deux réservoirs 10. La rampe 3 s'étend sur toute la longueur de la dalle 2, de manière à répartir l'agent retardateur de prise uniformément sur la dalle de béton 2 à l'aide des gicleurs 6.

Afin de permettre un contrôle visuel de l'homogénéité de la répartition de l'agent retardateur de prise, on additionne avantagéusement un pigment à la solution à pulvériser. Ce pigment permet d'approcher au mieux le dosage prévu. Il permet également de régler le niveau de la rampe de pulvérisation 3 par rapport au béton pour qu'il y ait recouvrement mutuel des jets des divers gicleurs 6. Ce réglage de niveau de la rampe permet d'obtenir une répartition homogène de l'agent retardateur sur la dalle de béton 2.

La rampe de pulvérisation 3 est protégée du vent par une coiffe 8 entourant totalement la rampe et un carénage 9 descendant jusqu'à 10 à 15 cm de la surface de béton.

La quantité de solution d'agent retardateur à pulvériser par mètre carré est déterminée expérimentalement, en fonction du degré de dénudage exigé ou souhaité.

Ce dosage étant fixé, l'étalonnage est effectué en fonction du débit de la rampe et de la vitesse de déplacement de la machine, qui doit être constante dans les limites les plus étroites possibles.

De légères variations sont acceptées à condition que la quantité de retardateur prévue par mètre carré soit de l'ordre de 500 g/m² de solution. Une telle concentration limite l'incidence des variations de dosage due aux variations de vitesse de déplacement de la machine de pulvérisation.

Il est impératif de respecter le dosage imposé. A ce propos, il est utile de faire remarquer qu'un défaut d'agent retardateur peut entraîner un dénudage trop faible et même à la limite impossible. La seule solution de rechange, dans ce cas, pour répondre aux impositions, est le bouchardage, processus fort coûteux.

Un excès de produit entraîne un dénudage trop profond qui, à la limite, risque éventuellement de provoquer le déchaussement des pierres lors de l'opération de brossage ultérieure.

Lors d'un arrêt de la machine qui porte la rampe de pulvérisation 3, les gicleurs 6 laissant couler sur le béton ce qui reste dans la rampe, il faut l'éviter en prévoyant une gouttière mobile que l'on glisse sous la rampe à chaque arrêt.

Dans le procédé suivant l'invention, on étale sur la surface supérieure de la dalle de béton fraîchement coulée et lissée, une feuille de matière plastique 7 imperméable à l'eau.

On tend au mieux la feuille de matière plastique 7 précitée sur la dalle de béton 2 à l'aide d'un rouleau tendeur 11 monté à l'extrémité d'une paire de leviers 12 réglables en hauteur grâce à des tiges filetées 13, fixées au cadre du châssis 1 par des ressorts 14 et actionnées par un volant 15.

On applique la feuille de matière plastique 7 sur la dalle de béton 2, en la recouvrant éventuellement d'une toile de jute 16 que l'on traîne sur elle et que l'on mouille si l'intensité du vent le nécessite.

L'élimination de la couche superficielle de béton dont la prise est retardée se fait dès que la couche sous-jacente offre une résistance mécanique suffisante pour admettre l'évolution de l'engin de brossage sur la dalle dans dégradation quelconque de celle-ci, en général au moins après 24 heures.

On retire d'abord la feuille de polyéthylène 7 par tronçon de route sur une longueur correspondant à celle que l'on compte pouvoir brosser immédiatement. On évite donc d'enlever le polyéthylène sur une trop grande surface car le mortier sèche en surface et forme une croûte plus difficile à éliminer. Pour éviter par temps chaud la formation de cette croûte, on a même intérêt à arroser préalablement la surface à traiter.

Le rôle de la feuille protectrice de matière plastique, utilisée en combinaison avec l'emploi du retardateur, suivant l'invention, est multiple :
protéger le béton des risques de fissuration, jusqu'au moment du brossage de la couche superficielle ;
protéger le retardateur de tous les risques d'intempéries ;
maintenir l'efficacité de l'agent retardateur de prise quelles que soient les conditions atmosphériques, soleil, vent, pluie et ce, jusqu'au moment du brossage qui peut aller jusqu'à 72 heures (soit ± 3 jours après la mise en oeuvre du béton).

C'est l'utilisation du retardateur et sa protection simultanée par la feuille de plastique, qui apporte les avantages précités.

En protégeant et en isolant le retardateur sous la feuille de plastique, on maintient l'efficacité dans le temps.

Le procédé décrit ci-dessus, permet de mettre en oeuvre le béton, même par temps de pluie, avec cependant certaines contraintes, à savoir, bâcher les camions de ravitaillement en béton et travailler au plus près de la machine de mise en oeuvre du béton. C'est un avantage non négligeable pour le rendement des chantiers.

L'emploi d'une feuille de polyéthylène peut dans ces conditions devenir plus avantageux que l'emploi d'un produit de cure jusqu'au moment de l'élimination du mortier et il l'est certainement lorsque le délai entre la pulvérisation du retardateur et le brossage atteint environ 72 heures parce que le produit de cure ne devient plus nécessaire après ce délai.

La feuille de polyéthylène s'enlève facilement de la surface du béton et la couche supérieure de mortier ainsi mise à nu et non encore prise peut être éliminée sans trop d'effort.

On peut ainsi régler le degré d'enfoncement de la brosse dans le béton d'une façon précise pour réaliser l'opération de dénudage.

On travaille au mieux en réglant le niveau des brins à quelques millimètres en dessous de la surface du béton.

On utilise ainsi dans les meilleures conditions l'effet dynamique de projection réalisé par les brins en rotation, il n'y a pas d'usure prématurée et les brins n'ont pas tendance à se plier d'une façon permanente.

La feuille de matière plastique posée sur la surface de la dalle de béton, immédiatement après sa mise en oeuvre, remplace très avantageusement et avec plus de sécurité, le produit de cure jusqu'au moment choisi pour l'opération de dénudage et l'économie réalisée devient encore plus appréciable lorsque les conditions d'exécution du béton permettant d'éliminer le mortier après ± 72 heures.

La présente invention permet d'adapter la composition de la solution aqueuse de l'agent retardateur de prise, en vue d'obtenir des résultats reproductibles, quelles que soient les conditions atmosphériques et également de pouvoir faire varier le délai entre la pulvérisation de l'agent retardateur et l'élimination du mortier.

Elle permet également d'utiliser une solution suffisamment visqueuse que pour éviter l'écoulement naturel du produit dans les pentes rencontrées normalement sur les routes. Pour réaliser cette condition, la viscosité cinématique mesurée au viscosimètre d'Ubbelohde est de l'ordre de 12 - 10-⁴ m²/sec.

Cette viscosité n'empêche pas la pénétration de retardateur dans le béton, comme cela pourrait être le cas pour d'autres procédés connus. De plus, ce procédé accorde un peu plus de latitude dans le délai de pénétration du retardateur, puisque la feuille de matière plastique protège cette opération d'une façon permanente.

Grâce au procédé suivant l'invention, il devient possible de fixer le délai qui doit s'écouler entre la pulvérisation de l'agent retardateur et le passage de l'engin de brossage destiné à éliminer le mortier retardé, à au moins vingt-quatre heures. Ceci élimine tout risque de dégradation de la dalle de béton.

## Revendications

1. Procédé de dénudage chimique d'une dalle de béton, suivant lequel on répand à l'aide d'une rampe de pulvérisation sur la dalle de béton fraîchement mise en oeuvre, un agent retardateur de prise de surface de béton, et on élimine ultérieurement par brossage avec pulvérisation d'eau sous pression, entre les granulats de surface de la dalle, une couche supérieure de mortier dont la prise a été retardée et ce, dès durcissement du béton dans la couche sous-jacente de la dalle, caractérisé en ce que, simultanément avec la pulvérisation de l'agent retardateur de prise, on étale sur la surface supérieure de la dalle de béton (2) et immédiatement derrière ladite rampe de pulvérisation (3), une feuille de matière plastique (7) imperméable à l'eau, de manière à stabiliser ainsi les fonctions du retardateur pendant au moins 24 heures, et on enlève cette feuille de matière plastique avant l'élimination de la couche susdite de mortier.

2. Machine pour la mise en oeuvre d'un procédé de dénudage chimique d'une dalle de béton routier suivant la revendication précédente, comprenant un châssis monté à cheval au-dessus d'une dalle de béton et une rampe de pulvérisation s'étendant sur toute la largeur de la dalle susdite, caractérisée en ce qu'elle comprend des moyens de support (4) d'un mandrin destiné à porter un rouleau de feuille de matière plastique (7).

## Claims

1. A method of chemically stripping a concrete slab, in which an agent for retarding setting of an upper layer of concrete is distributed by means of a spraying row onto the recently laid concrete slab, and an upper layer of mortar, setting of which has been retarded, is then removed between the surface aggregates of the slab by brushing together with spraying of pressurized water, removal being carried out as soon as the concrete in the layer of the slab subjacent to the upper layer has set, characterised in that simultaneously with spraying of the agent retarding setting, a water-impermeable sheet of plastics material (7) is spread over the upper layer of the concrete slab (2), immediately downstream of said spraying row (13), in such a manner as to thus stabilize the retarding functions for at least 24 hours, and this sheet of plastics material is lifted off before removing said layer of mortar.

2. A machine for chemically stripping a concrete slab for roads according to the preceding claim, comprising a frame mounted above and astride a concrete slab and a spraying row extending over the complete width of said slab, characterised in that it comprises means (4) for supporting a chuck for supporting a roll of plastics material sheet (7).

## Patentansprüche

1. Verfahren zur chemischen Strukturbloßlegung einer Betonplatte, wobei man mit Hilfe einer Versprühvorrichtung auf die frisch gegossene Betonplatte ein Mittel zur Verzögerung des Abbindens des Betons aufsprüht und sodann schließlich unter Abbürsten unter Aufsprühen von Wasser unter Druck zwischen den Oberflächenkörnern der Platte eine obere Schicht von Beton, dessen Abbinden verzögert wurde, abträgt, nachdem die darunterliegende Schicht der Platte gehärtet ist, dadurch gekennzeichnet, daß man gleichzeitig mit dem Aufsprühen des Mittels zur Verzögerung des Abbindens des Betons eine wasserundurchlässige Kunststoffolie (7) auf der oberen Oberfläche der Betonplatte (2) und unmittelbar hinter dieser Versprühvorrichtung (13) auflegt, man auf diese Weise die Wirkung des Mittels zur Verzögerung des Abbindens des Betons mindestens 24 Stunden erhält und diese Kunststoffolie vor der Entfernung der obengenannten Betonschicht abhebt.

2. Vorrichtung zur Durchführung des Verfahrens zur chemischen Strukturbloßlegung einer Straßenbetonplatte gemäß dem vorstehenden Anspruch, bestehend aus einem rittlings über der Betonplatte angeordneten Gestell und einer über die ganze Breite der erwähnten Betonplatte sich erstreckenden Versprühvorrichtung, dadurch gekennzeichnet, daß sie eine Tragvorrichtung (4) für einen Dorn zum Tragen einer Rolle aus aufgerollter Kunststoffolie (7) aufweist.
